# FASCICULE DE BREVET EUROPEEN

(11) **EP 0 180 523 B1**
(45) Date de publication et mention de la délivrance du brevet: **14.06.1989**
(21) Numéro de dépôt: 85402096.3
(22) Date de dépôt: 30.10.1985
(51) Int. Cl.: C23C 22/80

(54) **Procédé perfectionné de phosphatation au zinc, bain d'activation et d'affinage mis en oeuvre dans ce procédé et concentré correspondant**
Verfahren zur Beschichtung mit Zinkphosphaten, Aktivierungs- und Schichtverfeinerungsbad für dieses Verfahren und Konzentrat dafür
Process for zinc phosphate coating, activation and grain refining bath used in this process and concentrate therefor

(30) Priorité: 31.10.1984 FR 8416725
(43) Date de publication de la demande: 07.05.1986
(73) Titulaire: COMPAGNIE FRANCAISE DE PRODUITS INDUSTRIELS, F-92233 Gennevilliers (FR)
(72) Inventeur: Schapira, Joseph, F-75015 Paris (FR); Ken, Victor, F-92700 Colombes (FR); Thery, Denis, F-95170 Deuil La Barre (FR); Jelodin, Stéphane, F-95100 Argenteuil (FR)
(74) Mandataire: Koch, Gustave

(56) Documents cités:
- EP-A- 0 031 103
- EP-A- 0 091 627
- DE-A- 3 217 145
- US-A- 3 864 139

## Description

L'invention a pour objet un procédé perfectionné de phosphatation au zinc du genre de ceux qui comprennent:
1) une ou plusieurs étapes de dégraissage alcalin,
2) une ou plusieurs étapes de rinçage à l'eau de ville courante,
3) une étape d'activation et d'affinage,
4) une étape de phosphatation au zinc proprement dite,
5) une ou plusieurs étapes de rinçage à l'eau,
6) de préférence, une étape de rinçage final passivant, notamment à l'aide de sels de chrome hexavalent ou de mélanges de chrome hexavalent et de chrome trivalent

et qui sont applicables aux surfaces d'objets essentiellement à base de fer, de zinc ou de leurs alliages.

Elle vise éqalement, et ce à titre de produits industriels nouveaux, le bain d'activation et d'affinage mis en oeuvre dans le cadre de ce procédé et le concentré à partir duquel est obtenu ce bain.

On rappelle que les procédés du genre en question ont pour but de conférer à des surfaces, notamment d'acier, une bonne résistance à la corrosion, notamment après l'application de peintures dont l'adhérence se trouve favorisée.

Ces procédés de phosphatation au zinc conduisent à la formation sur les surfaces métalliques en question d'un revêtement cristallin; ce revêtement cristallin doit être le plus fin et le plus dense possible pour conduire à la meilleure adhérence possible des couches de peinture ultérieures, notamment dans le cas des peintures du type électro- phorétique.

Les étapes notamment d'activation et de phosphatation proprement dite sont effectuées à l'aide des bains appropriés soit par aspersion, soit par immersion, soit à la fois par aspersion et immersion.

Dans le cas des procédés du genre en question effectués totalement au jet, c'est-à-dire par aspersion, l'étape (3) peut être omise, les constituants activants étant alors introduits directement dans le bain utilisé pour l'étape de dégraissage alcalin.

Par contre, dans le cas des procédés du genre en question qui, de préférence, mettent en oeuvre une immersion totale ou des opérations aspersion/immersion, ce qui est envisagé ici, le maintien de l'étape (3) devient indispensable pour obtenir une phosphatation suffisamment fine et dense.

Les bains destinés à la mise en couvre de l'étape de phosphatation au zinc peuvent comporter, outre le cation zinc, d'autres métaux comme le nickel, le manganèse, le calcium ou éventuellement le fer, comme largement décrit dans la littérature scientifique.

Les agents affineurs mis en ceuvre au moment de l'étape d'activation et d'affinage ou qui peuvent être mis en oeuvre au moment de l'étape de dégraissage alcalin dans le cas des procédés effectués totalement au jet sont constitués par des composés de titane, notamment des sels de titane colloïdaux connus sous l'appellation des sels de Jernstedt; ces sels sont décrits notamment dans le brevet US 2 456 947.

Un tel sel de Jernstedt peut être obtenu en mélangeant 95 parties de phosphate disodique avec 5 parties de fluotitanate de potassium dans une quantité d'eau suffisante pour dissoudre les ingrédients. L'eau est ensuite chassée du mélange par évaporation à une température de 80 à 100 °C.

D'autres sources de titane peuvent être utilisées pour la fabrication du sel de Jernstedt, comme par exemple le sulfate de titane ou l'oxyde de titane.

On peut également ajouter des polyphosphates aux sels de Jernstedt, notamment en une proportion de 1 à 300 parties en poids de ?₂0₇.

Les sels de Jernstedt se trouvent couramment sur le marché et sont en particulier commercialisés par la Société Demanderesse sous la marque de fabrique «FIXODINE 5».

Etant donné la sensibilité des sels de Jernstedt à la dureté de l'eau utilisée pour monter le bain d'affinage, on a jusqu'à ce jour, dans les procédés du genre en question, utilisé soit de l'eau déminéralisée pour monter les bains d'activation, soit dans le cas d'utilisation d'eau industrielle fait fonctionner le bain par débordement avec apport de sels affineurs proportionnel aux quantités d'eau ajoutées.

Une telle façon de procéder est coûteuse en eau et en produit actif, notamment lorsque le procédé de phosphatation est appliqué au traitement d'objets de grande surface par immersion tels que rencontrés dans l'industrie automobile pour les carrosseries, les bains de traitement étant alors très volumineux et pouvant atteindre couramment des volumes de 100 à 200 m³.

L'invention a pour but, surtout, de remédier à ces inconvénients et de faire en sorte que, dans les procédés de phosphatation du genre en question, l'étape d'activation et d'affinage puisse être mise en oeuvre avec de l'eau industrielle sans débordement et apport de sels affineurs proportionnel aux quantités d'eau ajoutées tout en fournissant un effet d'affinage et de stabilité comparable à celui obtenu avec de l'eau déminéralisée.

Or, la Société Demanderesse a trouvé que ce but pouvait être atteint par l'addition aux bains d'affinage et d'activation des procédés du genre en question d'une quantité efficace d'au moins un acide du groupe comportant, d'une part, les acides phosphonique de formule (I) définie ci-dessous et, d'autre part, l'acide 2-phosphono-butane-1,2,4-tricarboxylique ou d'au moins un sel correspondant.

La susdite formule I, à laquelle répond l'acide phosphonique mis en ceuvre conformément à l'invention, est comme suit: avec R, représentant un radical alcoyle ou un radical aryle éventuellement substitué par au moins l'un des substituants du groupe comprenant le radical hydroxyle, d'autres groupements phosphoniques et les groupements amino de formule dans laquelle R₂ et R₃ qui peuvent être identiques ou différents l'un de l'autre, représentent chacun un atome d'hydrogène ou ont la signification de R₁.

Les sels des acides de formule (I) et de l'acide 2-phosphono-butane-1,2,4-tricarboxylique qui sont utilisables, sont ceux obtenus par neutralisation partielle ou totale par des ions alcalins tels que Na⁺ et K⁺ ou par l'ion NH₄^{+.}

A titre d'exemple d'un tel sel, on indique celui de la formule (la) ci-après:

Parmi les acides phosphoniques de formule (1), on préfère plus particulièrement ceux du groupe comprenant:
- l'acide hydroxyméthylphosphonique
- l'acide hydroxypropylphosphonique
- l'acide octylphosphonique
- l'acide éthyl- et l'acide butylphosphonique
- l'acide 1-hydroxyéthylidène- 1,1-diphos- phonique
- l'acide amino-tri(méthylènephosphonique)
- l'acide éthylène-diamine-tétra(méthylènephosphonique).

Il s'ensuit que le procédé conforme à l'invention comprend successivement:
1 ) une ou plusieurs étapes de dégraissage alcalin,
2) une ou plusieurs étapes de rinçage à l'eau de ville courante,
3) une étape d'activation et d'affinage à l'aide d'un bain comprenant au moins un sel de Jernstedt en une proportion correspondant à environ 1 à 100 ppm de titane,
4) une étape de phosphatation au zinc proprement dite,
5) une ou plusieurs étapes de rinçage a l'eau, caractérisé par le fait que l'étape d'activation et d'affinage est mise en œuvre par immersion totale ou par aspersion/immersion, le bain d'activation qui est à base d'eau industrielle et dont le pH est de 7 à 9,5, de préférence de 7,5 à 9, comportant de 10 à 700 ppm, de préférencce de 50 à 200 ppm, d'au moins un acide du groupe comportant
   - d'une part, les acides phosphoniques de formule: dans laquelle R₁ représente un radical alcoyle ou un radical aryle éventuellement substitué par au moins l'un des substituants du groupe comprenant le radical hydroxyle, d'autres groupements phosphoniques et les groupements amino de formule dans laquelle R₂ et R₃ qui peuvent être identiques ou différents l'un de l'autre représentent chacun un atome d'hydrogène ou ont la signification de R₁,
      ainsi que les sels alcalins ou d'ammonium correspondant aux susdits acides phosphoniques, et
   - d'autre part, l'acide 2-phosphono-butane-1,2,4-tricarboxylique ainsi que ses sels alcalins ou d'ammonium.

Le bain mis en oeuvre dans le susdit procédé est visé, par ailleurs, à titre de produit industriel nouveau.

Pour régler le pH à la valeur recherchée, on peut avoir recours à des proportions appropriées de tartrates, phosphates, polyphosphates et carbonates alcalins.

D'autres constituants du bain d'affinage mis en oeuvre conformément à l'invention peuvent être des pyrophosphates ou des citrates alcalins.

Des bains d'affinage dont la mise en œuvre est particulièrement avantageuse sont ceux dont la composition est indiquée ci-après:
Bain A:
   - 2 g/I desel de Jernstedt (FIXODINE 5)
   - 60 ppm du sel de sodium de l'acide aminotri-(méthylène-phosphonique)
   - eau q.s.
Bain B:
   - 2 g/I de sel de Jernstedt (FIXODINE 5)
   - 200 ppm du sel de sodium de l'acide phosphonique
   - eau q.s.
Bain C:
   - 2 g/I de sel de Jernstedt (FIXODINE 5)
   - 50 ppm d'acide 1-hydroxyéthylidène-1,1- diphosphonique,
   - eau q.s.

Pour préparer ces bains, on introduit successivement dans la quantité d'eau appropriée le sel de Jernstedt et l'acide phosphonique.

Plus généralement et notamment dans la pratique, on prépare ces bains à partir de concentrés contenant l'acide de formule (1) ou l'acide 2-phosphono-butane-1,2,4-tricarboxylique ou leur sel et le sel de Jernstedt en des proportions telles que son mélange avec une quantité appropriée d'eau fournit le bain d'activation et d'affinage mise en oeuvre conformément à l'invention.

Avantageusement, le concentré en question se présente sous forme de deux récipients séparés contenant respectivement, d'une part, le sel de Jernstedt et, d'autre part, une solution aqueuse de l'acide phosphonique de formule (I) ou de l'acide 2-phosphono-butane-1,2,4-tricarboxylique ou de leur sel, ces deux récipients pouvant être réunis de préférence sous la forme de ce qu'on appelle généralement un «kit» de traitement; ce concentré peut également se présenter sous forme d'une poudre comprenant:
- de 1 à 5% en poids de titane exprimé en titane (IV) sous forme de phosphate de titane
- de 2,5 à 10% en poids d'acide phosphonique de formule (I) ou d'acide 2-phosphono-butane-1,2,4-tricarboxylique
- de 89 à 92,5% en poids de phosphate de sodium et de potassium.

Un exemple avantageux dudit concentré conforme à l'invention est celui de formule:
- titane exprimé en titane (IV) sous forme de phosphate de titane 2% en poids
- phosphate trisodique 93% en poids
- acide 1-hydroxyéthylidène-1,1-diphospho- nique 5% en poids.

L'étape d'activation et d'affinage conforme à l'invention est effectuée à une température de 20 à 50 °C.

La stabilité du bain mis en oeuvre est suffisante pour qu'il puisse fonctionner en régime normal sans régénération, c'est-à-dire sans apport de quantités supplémentaires de concentré autres que les quantités normales à apporter par consommation du produit, pendant environ 5 à 15 jours.

Les autres étapes du procédé de phosphatation au zinc conforme à l'invention, sont effectuées de manière conventionnelle.

On en trouve la description détaillée notamment dans la demande de brevet français N° 80 03 115.

L'invention pourra être encore mieux comprise à l'aide des exemples décrits ci-après et dont les deux premiers sont des exemples comparatifs faisant ressortir les avantages inhérents à l'invention par rapport à l'état antérieur de la technique.

Dans ces exemples, seule l'étape d'activation et d'affinage est décrite, les autres étapes étant toujours les mêmes, la succession d'étapes étant la suivante:
- étape de dégraissage alcalin par immersion dans un bain aqueux comportant une composition à base de sels alcalins, à savoir celle commercialisée par la Société Demanderesse sous la marque de fabrique «RIDOLINE 1501» à 1,5% en poids/volume ainsi qu'une composition tensioactive, à savoir celle commercialisée par la Société Demanderesse sous la marque de fabrique «Rl-DOSOL 502 R» à 0,15% en volume, la température étant de 60 °C et la durée de 5 minutes;
- étape de rinçage à l'eau de ville courante à température ambiante;
- étape d'affinage conforme à l'invention par immersion pendant 1 minute à la température ambiante;
- étape de phosphatation au zinc à l'aide d'un bain aqueux comportant une composition à base de phosphates acides de zinc, à savoir celle commercialisée par la Société Demanderesse sous la marque de fabrique «GRANODINE 908», en procédant par immersion, pendant 3 minutes, à 55 °C;
- une étape de rinçage à l'eau de ville courante,
- une étape de séchage pendant 5 minutes sous courant d'air chaud à 80 °C.

On s'attache à étudier dans ces exemples l'influence de différents bains d'activation sur la morphologie des cristaux de phosphate de zinc déposés dans l'étape de phosphatation.

Cette morphologie est examinée à l'aide d'un microscope électronique à balayage à un grossissement de 1500.

On pratique deux examens dont le premier est effectué après traitement dans un bain neuf, 10 minutes après son montage, et dont le deuxième est effectué après traitement dans le même bain, 6 jours après le montage de celui-ci.

### Exemple 1 (Comparatif)

Le bain d'activation comprend 2 g/I de sel de Jernstedt (FIXODINE 5) en eau déminéralisée correspondant à 20 ppm de titane.

Les autres constituants sont des phosphates de sodium.

Le pH est de 7.

### Exemple 2 (Comparatif)

Même composition et même pH que dans l'exemple 1 mais l'eau est constituée par de l'eau du robinet.

Le pH est de 7,9.

### Exemple 3

Le bain d'activation comprend, dans de l'eau du robinet:
- 2 g/I de sel de Jernstedt (FIXODINE 5)
- 50 ppm d'acide 1-hydroxyéthylidène-1,1- diphosphonique,

le pH résutant étant de 7,8.

### Exemple 4

Le bain est identique à celui de l'exemple 3, à la différence près que l'acide phosphonique est présent à raison de 100 ppm.

### Exemple 5

Le bain est identique à celui de l'exemple 4, mais le pH est amené à 9 avec du phosphate trisodique.

### Exemple 6

Le bain d'activation comprend, dans de l'eau du robinet:
- 2 g/I de sel de Jernstedt (FIXODINE 5)
- 60 ppm du sel de sodium de l'acide aminotri-(méthylène-phosphonique),

le pH étant de 8.

### Exemple 7

Le bain est identique à celui de l'exemple 6 à la différence près que le sel de sodium de l'acide phosphonique est présent à raison de 200 ppm.

### Exemple 8

Le bain est identique à celui de l'exemple 7, à la différence près que l'acide phosphonique est présent à raison de 100 ppm et le pH est alors de 7.

### Exemple 9

Le bain d'activation comprend, dans de l'eau du robinet:
- 2 g/I de sel de Jernstedt (FIXODINE 5)
- 600 ppm d'acide 2-phosphono-butane-1,2, 4-tricarboxylique,

le pH étant réglé à 9 avec du phosphate trisodique.

Dans tous les exemples, on traite deux éprouvettes en acier qualité automobile d'une dimension de 25 x 20 cm.

Les éprouvettes ainsi traitées sont examinées au microscope électronique, comme indiqué précédemment.

Suivant la grosseur relative des cristaux, on attribue une note de 1 à 5, à savoir:
1: note correspondant à la finesse maximum (cristaux très fins)
2: note correspondant à des cristaux fins
3: note correspondant à des cristaux moyens
4: note correspondant à des cristaux grossiers
5: note correspondant à des cristaux très grossiers.

On a réuni dans le tableau suivant les résultats trouvés.

De l'ensemble de ces résultats, on déduit:
- que les acides phosphoniques mis en oeuvre selon l'invention ou leurs sels améliorent notablement la densité et la finesse des cristaux,
- que les résultats obtenus sont supérieurs ou équivalents aux résultats obtenus avec un montage en eau déminéralisée.

Comme il va de soi et comme il résulte d'ailleurs déjà de ce qui précède, l'invention ne se limite nullement à ceux de ses modes d'application et de réalisation qui ont été plus spécialement envisagés; elle en embrasse, au contraire, toutes les variantes.

## Revendications

1. Procédé de phosphatation au zinc de substrats essentiellement à base de fer, de zinc ou de leurs alliages, comprenant successivement:
1 ) une ou plusieurs étapes de dégraissage alcalin,
2) une ou plusieurs étapes de rinçage à l'eau de ville courante,
3) une étape d'activation et d'affinage à l'aide d'un bain comprenant au moins un sel de Jernstedt en une proportion correspondant à environ 1 à 100 ppm de titane,
4) une étape de phosphatation au zinc proprement dite,
5) une ou plusieurs étapes de rinçage à l'eau, caractérisé par le fait que l'étape d'activation et d'affinage est mise en oeuvre par immersion totale ou par aspersion/immersion, le bain d'activation qui est à base d'eau industrielle et dont le pH est de 7 à 9,5 comportant de 10 à 700 ppm d'au moins un acide du groupe comportant
- d'une part, les acides phosphoniques de formule: dans laquelle R, représente un radical alcoyle ou un radical aryle éventuellement substitué par au moins l'un des substituants du groupe comprenant le radical hydroxyle, d'autres groupements phosphoniques et les groupements amino de formule dans laquelle R₂ et R₃ qui peuvent être identiques ou différents l'un de l'autre représentent chacun un atome d'hydrogène ou ont la signification de R_{1'}
ainsi que les sels alcalins ou d'ammonium correspondant aux susdits acides phosphoniques, et
- d'autre part, l'acide 2-phosphono-butane-1,2,4-tricarboxylique ainsi que ses sels alcalins ou d'ammonium.

2. Procédé selon la revendication 1 comportant une étape de rinçage final passivant.

3. Procédé selon la revendication 1 comportant une étape de rinçage final passivant à l'aide de sels de chrome hexavalent ou de mélanges de chrome hexavalent et de chrome trivalent.

4. Procédé selon l'une des revendications 1 à 3, caractérisé par le fait que le bain d'activation comprend une proportion de 50 à 200 ppm d'au moins l'un des acides du groupe comprenan ceux de formule I et l'acide 2-phosphono-butane-1,2, 4-tricarboxylique ainsi que leurs sels alcalins ou d'ammonium.

5. Procédé selon l'une des revendications 1 à 4, caractérisé par le fait que le pH du bain d'activation est de 7,5 à 9.

6. Procédé selon l'une des revendications 1 à 5, caractérisé par le fait que l'acide phosphonique de formule (I) est choisi dans le groupe comprenant:
- l'acide hydroxyméthylphosphonique
- l'acide hydroxypropylphosphonique
- l'acide octylphosphonique
- l'acide éthyl- et l'acide butylphosphonique
- l'acide amino-tri (méthylènephosphonique)
- l'acide éthylène-diamine-tétra (méthylènephosphonique) et
- l'acide 1-hydroxyéthytidène-1,1-diphos- phonique.

7. Procédé selon l'une des revendications 1 à 6, caractérisé par le fait que le bain d'activation et d'affinage mis en oeuvre présente la compositon suivante:
- 2 g/I de sel de Jernstedt
- 60 ppm du sel de sodium de l'acide amino- triméthylènephosphonique
- eau q.s.

8. Procédé selon l'une des revendications 1 à 6, caractérisé par le fait que le bain d'activation et d'affinage mis en oeuvre présente la composition suivante:
- 2 g/I de sel de Jernstedt
- 200 ppm du sel de sodium de l'acide amino- triméthylènephosphonique
- eau q.s.

9. Procédé selon l'une des revendications 1 à 6, caractérisé par le fait que le bain d'activation et d'affinage mis en oeuvre présente la composition suivante:
- 2 g/I de sel de Jernstedt
- 50 ppm d'acide 1-hydroxyéthylidène-1, 1- diphosphonique
- eau q.s.

10. Bain tel que mis en oeuvre dans le procédé selon l'une des revendications 1 à 9.

11. Concentré pour la préparation du bain d'activation et d'affinage selon la revendication 10, caractérisé par le fait qu'il comporte les constituants dudit bain en des proportions telles que ce bain est obtenu par mélange du concentré avec une proportion appropriée d'eau.

12. Concentré selon la revendication 11, caractérisé par le fait qu'il se présente sous la forme d'une poudre comprenant:
- de 1 à 5% en poids de titane exprimé en titane (IV) sous forme de phosphate de titane.
- de 2,5 à 10% en poids d'acide phosphonique de formule (I) ou d'acide 2-phosphono-butane-1,2,4-tricarboxylique.
- de 89 à 92,5% en poids de phosphate de sodium et de potassium.

13. Concentré selon la revendication 11, caractérisé par le fait qu'il présente la constitution suivante:
- titane exprimé en titane (IV) sous forme de phosphate de titane 2% en poids
- phosphate trisodique 93% en poids
- acide 1-hydroxyethylidène 1,1-diphospho- nique 5% en poids.

14. Concentré selon la revendication 11, caractérisé par le fait qu'il se présente sous la forme de deux récipients séparés réunis dans ce qu'on appelle un «kit» de traitement et contenant respectivement, d'une part, le sel de Jernstedt et, d'autre part, une solution aqueuse de l'acide phosphonique de formule (1), de l'acide 2-phosphono-butane-1,2,4-tricarboxylique ou de leurs sels.

## Patentansprüche

1. Verfahren zur Zinkphosphatierung von im wesentlichen auf Eisen, Zink oder deren Legierungen basierenden Substraten, umfassend der Reihe nach:
1 ) eine oder mehrere Stufen der alkalischen Entfettung,
2) eine oder mehrere Spülstufen mit laufendem Leitungswasser,
3) eine Aktivierungs- und Veredelungsstufe mit Hilfe eines wenigstens ein Jernstedt-Salz in einem etwa 1 bis 100 TpM Titan entsprechenden Anteil enthaltenden Bades,
4) eine Zinkphosphatierungsstufe im eigentlichen Sinne,
5) eine oder mehrere Spülstufen mit Wasser, dadurch gekennzeichnet, dass die Aktivierungs-und Veredelungsstufe durch vollständiges Eintauchen oder durch Besprengen/Eintauchen bewirkt wird, wobei das Aktivierungsbad, das auf Industriewasser basiert und dessen pH-Wert 7 bis 9,5 beträgt, 10 bis 700 TpM wenigstens einer Säure aus der Gruppe enthält, die
- einerseits Phosphonsäuren der Formel: in welcher R, einen Alkylrest oder einen Arylrest bedeutet, der gegebenenfalls durch wenigstens einen Substituenten aus der den Hydroxylrest, andere Phosphonsäuregruppen und die Aminogruppen der Formel in welcher R₂ und R₃, die gleich oder verschieden voneinander sein können, jeweils ein Wasserstoffatom bedeuten, oder die Bedeutung von R₁ haben, umfassenden Gruppe substituiert ist, sowie die den obgenannten Phosphonsäuren entsprechenden Alkali oder Ammoniumsalze, und
- anderseits 2-Phosphonobutan-1,2,4-tricarbonsäure sowie deren Alkali- oder Ammoniumsalze umfasst.

2. Verfahren nach Anspruch 1, umfassend eine passivierende Endspülstufe.

3. Verfahren nach Anspruch 1, umfassend eine passivierende Endspülstufe mit Hilfe von Salzen des sechswertigen Chroms oder von Mischungen von Salzen des sechswertigen Chroms und des dreiwertigen Chroms.

4. Verfahren nach einem der Ansprüche 1 bis 3, dadurch gekennzeichnet, dass das Aktivierungsbad einen Anteil von 50 bis 200 TpM wenigstens einer Säure aus der Gruppe enthält, welche jene der Formel und 2-Phosphonobutan-1,2,4-tricarbonsäure sowie deren Alkali- oder Ammoniumsalze umfasst.

5. Verfahren nach einem der Ansprüche 1 bis 4, dadurch gekennzeichnet, dass der pH-Wert des Aktivierungsbades 7,5 bis 9 beträgt.

6. Verfahren nach einem der Ansprüche 1 bis 5, dadurch gekennzeichnet, dass die Phosphonsäure der Formel (I) aus der Gruppe ausgewählt ist, welche:
- Hydroxymethylphosphonsäure
- Hydroxypropylphosphonsäure
- Octylphosphonsäure
- Ethyl- und Butylphosphonsäure
- Aminotri(methylenphosphonsäure)
- Ethylendiamintetra(methylenphosphonsäu- re) und
- 1-Hydroxyethyliden-1,1-diphosphonsäure umfasst.

7. Verfahren nach einem der Ansprüche 1 bis 6, dadurch gekennzeichnet, dass das eingesetzte Aktivierungs- und Veredelungsbad folgende Zusammensetzung aufweist:
- 2 g/I Jernstedt-Salz
- 60 TpM Natriumsalz von Aminotrimethylenphosphonsäure
- Rest Wasser.

8. Verfahren nach einem der Ansprüche 1 bis 6, dadurch gekennzeichnet, dass das eingesetzte Aktivierungs- und Veredelungsbad die folgende Zusammensetzung aufweist:
- 2 g/I Jernstedt-Salz
- 200 TpM Natriumsalz von Aminotrimethylenphosphonsäure
- Rest Wasser.

9. Verfahren nach einem der Ansprüche 1 bis 6, dadurch gekennzeichnet, dass das eingesetzte Aktivierungs- und Veredelungsbad die folgende Zusammensetzung aufweist:
- 2 g/I Jernstedt-Salz
- 50 TpM 1-Hydroxyethyliden-1,1-diphosphonsäure
- Rest Wasser.

10. Bad, wie es beim Verfahren nach einem der Ansprüche 1 bis 9 eingesetzt wird.

11. Konzentrat zur Herstellung eines Aktivierungs- und Veredelungsbades nach Anspruch 10, dadurch gekennzeichnet, dass es die Bestandteile des genannten Bades in solchen Anteilen enthält, dass durch Vermischen des Konzentrates mit einem geeigneten Anteil von Wasser dieses Bad erhalten wird.

12. Konzentrat nach Anspruch 11, dadurch gekennzeichnet, dass es in Form eines Pulvers vorliegt, welches enthält:
- 1 bis 5 Gew.-% Titan, berechnet als Titan (IV), in Form von Titanphosphat,
- 2,5 bis 10 Gew. -% Phosphonsäure der Formel (I) oder 2-Phosphonobutan-1,2,4-tricarbonsäure, und
- 89 bis 92,5 Gew.-% Natrium- und Kaliumphosphat.

13. Konzentrat nach Anspruch 11, dadurch gekennzeichnet, dass es die folgende Zusammensetzung aufweist:
- Titan, berechnet als Titan (IV), in Form von Titanphosphat 2 Gew.-%
- Trinatriumphosphat 93 Gew.-%
- 1 Hydroxyethyliden-1, 1-diphosphonsäure 5 Gew.-%.

14. Konzentrat nach Anspruch 11, dadurch gekennzeichnet, dass es in Form von zwei getrennten Behältern vorliegt, die in der Art eines sogenannten Behandlungs«kit»s vereinigt sind, und einerseits das Jernstedt-Salz bzw. anderseits eine wässerige Lösung der Phosphonsäure der Formel (I), der 2-Phosphonobutan-1,2,4-tricarbonsäure, oder ihrer Salze, enthalten.

## Claims

1. Process for zinc phosphatization of substrates essentially based on iron, zinc or their alloys, comprising successively:
1) one or several alkaline degreasing steps,
2) one or several rinsing steps with running city water,
3) an activating and refining step carried out by way of a bath comprising at least one Jernstedt salt in a proportion corresponding to about 1 to 100 ppm of titanium,
4) a zinc phosphatization step proper,
5) one or several rinsing steps with water, characterized by the fact that the activating and refining step is carried out by total immersion or by aspersion/immersion, the activating bath which is based on industrial water and whose pH is from 7 to 9.5, comprising from 10 to 700 ppm of at least one acid of the group comprising
- on the one hand, the phosphonic acids of formula in which R, represents an alkyl radical or an aryl radical possibly substituted by at least one of the substituents of the group comprising the hydroxyl radical, other phosphonic groups and the amino groups of formula in which R₂ and R₃ which may be identical or different from one another, each represent a hydrogen atom or have the meaning of Rᵢ, as well as the alkali or ammonium salts corresponding to the abovesaid phosphonic acids, and
- on the other hand, the 2-phosphono-butane-1.2.4-tricarboxylic acid as well as its alkali or ammonium salts.

2. Process according to claim 1, comprising a passivating final rinsing step.

3. Process according to claim 1, comprising a passivating final rinsing step by means of salts of hexavalent chromium or mixtures of hexavalent chromium and trivalent chromium.

4. Process according to one of claims 1 to 3, characterized by the fact that the activating bath comprises a proportion from 50 to 200 ppm of at least one of the acids selected from the group comprising those of formula I and the 2-phosphono-butane-1.2.4-tricarboxylic acid as well as their alkali or ammonium salts.

5. Process according to one of claims 1 to 4, characterized by the fact that the pH of the activating bath is from 7.5 to 9.

6. Process according to one of claims 1 to 5, characterized by the fact that the phosphonic acid of formula (I) is selected from the group comprising:
- hydroxymethylphosphonic acid
- hydroxypropylphosphonic acid
- octylphosphonic acid
- ethyl- and butylphosphonic acid
- amino-tri(methylenephosohonic) acid
- ethylene-diamine-tetra(methylenephosphonic) acid and
- 1-hydroxyethylidene-1.1-diphosphonic acid.

7. Process according to one of claims 1 to 6, characterized by the fact that the activating and refining bath used has the following composition:
- 2 g/I of Jernstedt salt
- 60 ppm of the sodium salt of aminotrimethy- lenephosphonic acid
- water q.s.

8. Process according to one of claims 1 to 6, characterized by the fact that the activating and refining bath used has the following composition:
- 2 g/I of Jernstedt salt
- 200 ppm of the sodium salt of aminotrime- thylenephosphonic acid
- water q.s.

9. Process according to one of claims 1 to 6, characterized by the fact that the activating and refining bath used has the following composition:
- 2 g/I of Jernstedt salt
- 50 ppm of 1-hydroxyethylidene-1.1-diphosphonic acid
- water q.s.

10. Bath such as employed in the process according to one of claims 1 to 9.

11. Concentrate for the preparation of the activating and refining bath according to claim 10, characterized by the fact that it comprises the constituents of said bath in proportions such that this bath is obtained by mixing concentrate with a suitable proportion of water.

12. Concentrate according to claim 11, characterized by the fact that it is in the form of a powder comprising:
- from 1 to 5% by weight of titanium expressed as titanium (IV) in the form of titanium phosphate,
- from 2.5 to 10% by weight of phosphonic acid of formula (I) or of 2-phosphono-butane-1.2.4-tricarboxylic acid,
- from 89 to 92.5% by weight of sodium and potassium phosphate.

13. Concentrate according to claim 11, characterized by the fact that it has the following constitution:
- titanium expressed as titanium (IV) in the form of titanium phosphate 2% by weight
- trisodium phosphate 93% by weight
- 1-hydroxyethylidene-1.1-diphosphonic acid 5% by weight.

14. Concentrate according to claim 11, characterized by the fact that it is in the form of two separate containers coupled in what is generally called a treatment «kit» and containing respectively, on the one hand, the Jernstedt salt and, on the other hand, an aqueous solution of the phosphonic acid of formula (I), of 2-phosphonobutane-1.2.4-tricarboxylic acid or of their salts.
